# FASCICULE DE BREVET EUROPEEN

(11) **EP 1 220 791 B1**
(45) Date de publication et mention de la délivrance du brevet: **30.07.2003**
(21) Numéro de dépôt: 00967947.3
(22) Date de dépôt: 04.10.2000
(51) Int. Cl.: B65D 39/00

(54) **BOUCHON EN LIEGE AGGLOMERE ET SON PROCEDE D'OBTENTION**
STOPFEN AUS AGGLOMERIERTEM KORK UND VERFAHREN ZU DESSEN HERSTELLUNG
BONDED CORK STOPPER AND METHOD FOR MAKING SAME

(30) Priorité: 05.10.1999 FR 9912724
(43) Date de publication de la demande: 10.07.2002
(73) Titulaire: Les Bouchages Delage, 16130 Gensac la Pallue (FR)
(72) Inventeur: DELAGE, Christian, F-16100 Cognac (FR); DALET, Pierre, F-33210 Sauternes (FR); ALCORTA, José, F-33130 Begles (FR)
(74) Mandataire: Thébault, Jean-Louis
(86) Numéro de dépôt international: FR0002759
(87) Numéro de publication internationale: WO01025103

(56) Documents cités:
- WO-A-98/47783
- WO-A-99/06293
- DE-A- 19 849 149
- FR-A- 2 672 002
- GB-A- 2 040 889

## Description

La présente invention a trait à la fabrication de bouchons à base de particules de liège agglomérées destinés en particulier au bouchage de vins ou d'alcools forts en bouteille.

L'augmentation de la consommation de vins et d'alcools fait qu'il n'y a pas assez de liège naturel pour fabriquer des bouchons présentant les qualités physiques, notamment l'étanchéité vis-à-vis des liquides mais pas vis-à-vis des gaz, ainsi que les qualités mécaniques, telles que la souplesse et le retour élastique, qui sont indispensables à un tel usage.

On a dû se rabattre sur du liège de qualité inférieure présentant des défauts de surface et de structure. Les bouchons fabriqués avec un tel liège doivent être "colmatés" par une surfaçage par un mélange de poudre de liège et caoutchouc en solution organique, pour pouvoir être utilisés. Le résultat est loin d'être aussi performant que celui obtenu par les bouchons dits "naturels". On a mis au point par ailleurs des bouchons entièrement synthétiques, tels que ceux réalisés conformément au brevet canadien N° 1 177 600, en matière plastique moulée, par exemple un copolymère d'acétate d'éthylène-vinyle, qui présentent une imperméabilité totale aux gaz et qui, de ce fait, empêchent la "respiration" des alcools.

On a également pensé à fabriquer des bouchons dits "agglomérés" consistant à mélanger des particules de liège avec un liant organique et à durcir l'ensemble thermiquement.

Le processus de fabrication de tels bouchons fait appel soit à l'extrusion en continu, soit au moulage à l'unité.

Ce type de bouchon semi-synthétique présente un inconvénient principal. En effet, si l'on veut que les propriétés mécaniques du bouchon soient suffisantes, en particulier absence d'émiettement et de perte de matière à l'utilisation ou manipulation, le pourcentage de liant doit être très important. Ceci a des conséquences néfastes sur l'étanchéité au gaz ; le résultat est proche de celui des bouchons synthétiques, rendant ce type de bouchon mal approprié à l'utilisation pour les vins de garde.

De même, l'apport de la masse de liant augmente considérablement la densité du bouchon et diminue les propriétés mécaniques de celui-ci notamment le retour élastique. Ce manque d'élasticité est un problème important pour l'étape de mise en bouteille.

Afin de diminuer la densité des bouchons et d'augmenter les propriétés mécaniques, on a proposé dans le brevet français N° 2 672 002 d'introduire des billes expansibles dans le mélange liant / liège. Au cours du moulage en température, l'agent expansible contenu dans les billes augmente le volume en même temps que les parois thermoplastiques des billes se ramollissent. Il en résulte, au refroidissement, un gain important du volume des billes.

De ce fait, la fabrication du bouchon nécessite une quantité plus faible de matière, et donc proportionnellement, de liant, et il en résulte, à la fin, un bouchon dont la densité est proche de celle du liège naturel.

Cette méthode artificielle de fabrication de bouchons agglomérés présente toutefois deux inconvénients.

Malgré leur faible densité, du fait de la pression due à l'expansion, les bouchons ainsi fabriqués ont une compacité trop importante, ce qui a des conséquences sur ses propriétés mécaniques, en particulier un retour élastique insuffisant.

D'autre part, l'utilisation de billes a pour résultat que la structure issue de l'agglomération des sphères à l'intérieur de la structure alvéolaire du liège, est assez éloignée, du fait de son inhomogénéité, de celle du liège naturel. Il s'ensuit que les propriétés physiques et mécaniques de ces structures diffèrent.

Le but de la présente invention est de pallier ces inconvénients en proposant une technique de fabrication d'un bouchon en liège aggloméré par un liant organique, présentant une architecture alvéolaire homogène similaire à celle du liège naturel.

A cet effet, l'invention a pour objet un bouchon du type constitué d'un agglomérat de particules de liège naturel et d'un liant organique, caractérisé en ce que le liant est sous forme d'une structure alvéolaire à cellules ouvertes.

L'invention a également pour objet un procédé d'obtention d'un tel bouchon, caractérisé en ce qu'il consiste :
- à mélanger une partie liège et une partie liant, à raison de 50 à 70 % environ en masse de liège par rapport à la masse totale du bouchon, ladite partie liant étant constituée d'un polymère formé d'un assemblage de masses molaires comprises entre 150 g / mol et 500.000 g / mol présentant, par chaîne, au moins une fonction réactive de type nucléophile et / ou électrophile et d'un agent moussant à molécule et / ou macromolécule de type électrophile et / ou nucléophile avec lequel ledit polymère est susceptible de réagir chimiquement respectivement, et
- à mettre en forme le mélange en le maintenant à une température comprise entre 120 et 160°C pendant une durée comprise entre 10 et 30 minutes.

Suivant un premier mode opératoire, on effectue une extrusion, le boudin obtenu étant ultérieurement tronçonné.

Suivant un second mode opératoire, on place dans une empreinte d'un moule la quantité nécessaire pour l'obtention d'un bouchon et on porte ledit moule à une température comprise entre 120 et 160°C pendant une durée comprise entre 10 et 30 minutes, puis on démoule le bouchon.

Avantageusement, le liant comprend un polymère de base constitué par un prépolymère de polyuréthane et un agent moussant constitué par de l'eau.

De préférence, le liant comprend en outre une agent tensioactif, notamment un silicone, et un plastifiant polymère, tel que du latex naturel ou synthétique, les pourcentages en masse du total du liant étant respectivement :
- polyuréthane : entre 40 et 80 %
- eau : entre 5 et 15 %
- agent tensioactif : entre 5 et 15 %
- plastifiant polymère : entre 5 et 25 %.

Avantageusement, après démoulage du bouchon, on le stabilise thermiquement en l'amenant à une température comprise entre 100 et 150°C pendant environ une durée comprise entre 30 et 90 minutes, puis à une température comprise entre 30 et 90°C pendant une durée comprise entre 48 heures et 7 jours, à des fins d'obtention de propriétés organoleptiques appropriées et plus particulièrement de neutralité à l'égard du liquide ainsi bouché.

Un tel bouchon présente la propriété remarquable de posséder une architecture alvéolaire ouverte homogène, c'est-à-dire similaire pour la partie liège d'une part et pour la partie liant d'autre part, l'ensemble ayant ainsi une architecture analogue à celle du liège naturel.

D'autres caractéristiques et avantages ressortiront de la description qui va suivre d'un mode de mise en oeuvre du procédé de l'invention, description donnée à titre d'exemple uniquement et en regard des dessins annexés sur lesquels :
- la figure 1 est un schéma représentant de manière simplifiée la structure d'un bouchon selon l'invention, et
- les figures 2a et 2b représentent respectivement des graphes de compression et des graphes de retour élastique après compression de trois bouchons, à savoir un bouchon selon l'invention, un bouchon moulé de l'art antérieur et un bouchon extrudé de l'art antérieur.

Le procédé de l'invention consiste dans son principe général à mélanger, d'une part, du liège naturel sous forme particulaire, d'autre part, un liant sous forme d'une poudre d'un polymère de base constitué d'un assemblage de macromolécules de masses molaires comprises entre 150 g / mol et 500 000 g / mol présentant, par chaîne, au moins une fonction réactive de type nucléophile et / ou électrophile à laquelle est adjoint un agent moussant à molécule et / ou macromolécule de type électrophile et / ou nucléophile avec lequel ledit polymère est susceptible de réagir respectivement.

Avantageusement, ledit polymère de base est un prépolymère de polyuréthane et l'agent moussant est de l'eau.

La mise en contact des produits ci-dessus, préalablement placés suivant un mode de mise en oeuvre, dans un moule aux formes et dimensions du ou des bouchons à obtenir puis portés à une température comprise entre 120 et 160°C pendant une durée comprise entre 10 et 30 minutes, conduit à la formation d'une polyurée moussée.

Le dégagement de gaz carbonique consécutif à la réaction avec l'eau des terminaisons de type isocyanate du prépolymère de polyuréthane, reste piégé dans la réaction de formation du liant en lui conférant une structure alvéolaire à cellules ouvertes, proche de celle du liège naturel. Il est à noter que ce gaz est inerte et totalement alimentaire.

Le liant et le liège ont ainsi des conformations et des propriétés physiques équivalentes.

On a illustré sur la figure 1, la structure d'un bouchon selon l'invention, laquelle comprend des particules 1 de liège naturel, disséminées et noyées dans une masse alvéolaire de liant 2.

On passe ainsi d'une structure alvéolaire à cellules ouvertes de type liège (1) à une structure alvéolaire à cellules ouvertes de type liant (2), en sorte que l'on se trouve dans une structure d'ensemble véritablement homogène, c'est-à-dire sans solution de continuité puisque les deux milieux (1 et 2) sont intimement mêlés.

La partie liège du bouchon représente entre 50 et 70 % environ de la masse totale.

De préférence, les particules de liège ont deux granulométries différentes afin d'obtenir un bouchon plus homogène.

Par exemple, la partie liège comprend de la farine et des granules, en proportion environ d'un tiers de farine pour deux tiers de granules.

Avantageusement, un agent tensioactif, tel qu'un silicone par exemple, est ajouté à la partie liant à des fins de formation d'une structure alvéolaire plus homogène et d'une meilleure propriété de glisse pour le bouchon.

De même, on peut avantageusement renforcer la souplesse du réseau alvéolaire en ajoutant un agent plastifiant de type polymère, par exemple un latex naturel ou synthétique.

A titre indicatif, le liant peut ainsi être constitué des composants ci-après :
- polyuréthane : à raison de 40 à 80 % environ de la masse totale de liant,
- silicone : à raison de 5 à 15 % environ de la masse totale de liant,
- latex : à raison de O à 25 % environ de la masse totale de liant,
- eau : à raison de 5 à 15 % environ de la masse totale de liant.

Pour la mise en oeuvre du procédé, on mélange, à température ambiante, l'ensemble des constituants de la réaction. On dépose dans chaque empreinte individuelle d'un moule la quantité de produit nécessaire à la fabrication d'un bouchon à laquelle on a incorporé à la manière connue un agent de démoulage approprié et on porte le moule à une température comprise entre 120 et 160°C, pendant une durée comprise entre 10 et 30 minutes.

Puis, on démoule et, de préférence, on stabilise dans la foulée le bouchon, pour achever la réaction, en portant le bouchon à une température comprise entre 100 et 150°C, pendant une durée comprise entre 30 et 90 minutes, puis à une température comprise entre 30 et 90°C, pendant une durée comprise entre 48 heures et 7 jours.

Cette étape finale de stabilisation est importante car, en son absence, des réactifs non utilisés, et subsistant dans le bouchon, pourraient éventuellement passer dans l'alcool et lui conférer un goût non désiré.

Suivant une variante opératoire le mélange de départ est mis en forme par extrusion à une température comprise entre 120 et 160°C, le boudin obtenu étant maintenu à une température pendant une durée comprise entre 10 et 30 minutes, puis tronçonné pour obtenir les bouchons désirés

Il est à noter que le bouchon selon l'invention peut éventuellement être revêtu partiellement ou totalement d'un agent facilitant la glisse ou l'étanchéité, choisi parmi ceux habituellement utilisés à cet effet.

Sur la figure 2A, on a représenté des graphes de tests comparatifs de compression de trois sortes de bouchons d'un même diamètre de 22 mm et de même longueur, à savoir un bouchon A selon FR 2 672 002, un bouchon B du type extrudé de l'art antérieur rappelé plus haut et un bouchon C selon l'invention.

La figure 2A illustre le comportement de ces trois bouchons suivant respectivement une compression à 10 % de la longueur des bouchons à la vitesse de réduction de longueur de 10 mm par minute et une compression à 50 % de ladite longueur à la vitesse de 200 mm par minute.

Sur la figure 2B sont représentés des graphes de reprise élastique de ces mêmes bouchons A, B et C après compression.

Les zones en fines hachures indiquent la force maximale en Newton pour comprimer chaque bouchon à 50 %, cependant que les zones en hachures plus épaisses indiquent la valeur de la force d'expansion exercée par chaque bouchon comprimé au bout de 5 minutes de compression à 50 %. A titre illustratif, pour le bouchon C de l'invention, la force nécessaire pour comprimer à 50 % le bouchon est d'environ 480 N, sensiblement identique à celle nécessaire pour comprimer le bouchon A. Au bout de 5 minutes de compression, la force de retour élastique du bouchon C, mesurée au palier de l'appareil de mesure, est de l'ordre de 250 N.

De l'examen des graphes des figures 2A, 2B, il ressort que le bouchon C selon l'invention se situe dans une très bonne moyenne de dureté et d'élasticité et ne se déforme pratiquement pas à la compression, alors que par exemple le bouchon B est plus dur et est moins facile à embouteiller.

Enfin, l'invention n'est évidemment pas limitée aux modes de mise en oeuvre décrits ci-dessus, mais en couvre au contraire toutes les variantes, notamment en ce qui concerne la nature et les proportions des constituants de la partie liège (1) et de la partie liant (2), ainsi que les modalités opératoires, notamment les températures et les durées du processus de mise en forme.

## Revendications

1. Bouchon du type constitué d'un agglomérat de particules de liège naturel (1) et d'un liant organique (2), **caractérisé en ce que** le liant (2) est sous forme d'une structure alvéolaire à cellules ouvertes.

2. Procédé d'obtention du bouchon selon la revendication 1, **caractérisé en ce qu'**il consiste :
- à mélanger une partie liège (1) et une partie liant (2), à raison de 50 à 70 % environ en masse de liège par rapport à la masse totale du bouchon, ladite partie liant étant constituée d'un polymère formé d'un assemblage de masses molaires comprises entre 150 g / mol et 500.000 g /mol présentant, par chaîne, au moins une fonction réactive de type nucléophile et / ou électrophile et d'un agent moussant à molécule et / ou macromolécule de type électrophile et / ou nucléophile avec lequel ledit polymère est susceptible de réagir chimiquement respectivement, et
- à mettre en forme le mélange en le maintenant à une température comprise entre 120 et 160°C pendant une durée comprise entre 10 et 30 minutes.

3. Procédé suivant la revendication 2, **caractérisé en ce que** la mise en forme consiste en une extrusion, le boudin obtenu étant ensuite tronçonné.

4. Procédé suivant la revendication 2, **caractérisé en ce que** la mise en forme consiste à placer dans une empreinte d'un moule la quantité nécessaire pour l'obtention d'un bouchon et à porter ledit moule à une température comprise entre 120 et 160°C pendant une durée comprise entre 10 et 30 minutes, puis à démouler le bouchon

5. Procédé suivant la revendication 2, **caractérisé en ce que** le liant comprend un polymère de base constitué par un prépolymère de polyuréthane et un agent moussant constitué par de l'eau.

6. Procédé suivant la revendication 5, **caractérisé en ce que** ledit liant (2) comprend en outre une agent tensioactif, notamment un silicone, et un plastifiant polymère, tel que du latex naturel ou synthétique, les pourcentages en masse du total du liant étant respectivement :
- polyuréthane : entre 40 et 80 %
- eau : entre 5 et 15 %
- agent tensioactif : entre 5 et 15 %
- plastifiant polymère : entre 5 et 25 %.

7. Procédé suivant la revendication 4, **caractérisé en ce qu'**après démoulage du bouchon, on le stabilise thermiquement en l'amenant à une température comprise entre 100 et 150°C pendant une durée comprise entre 30 et 90 minutes, puis à une température comprise entre 30 et 90°C pendant une durée comprise entre 48 heures et 7 jours, à des fins d'obtention de propriétés organoleptiques appropriées.

8. Procédé suivant l'une des revendications 2 à 7, **caractérisé en ce que** la partie liège (1) comprend des particules de deux granulométries différentes.

9. Procédé suivant la revendication 8, **caractérisé en ce que** la partie liège (1) comprend environ un tiers de farine de liège pour deux tiers de granules de liège.

## Patentansprüche

1. Stöpsel des Typs, der aus einem Gemisch aus Naturkorkpartikeln und einem organischen Bindemittel (2) gebildet ist, **dadurch gekennzeichnet, daß** das Bindemittel (2) die Form einer offenzelligen Wabenstruktur hat.

2. Verfahren für die Herstellung des Stöpsels nach Anspruch 1, **dadurch gekennzeichnet, daß** es darin besteht:
- einen Korkanteil (1) und einen Bindemittelanteil (2) mit etwa 50 bis 70 % Korkmasse in bezug auf die Gesamtmasse des Stöpsels zu mischen, wobei der Bindemittelteil aus einem Polymer gebildet ist, das aus einer Vereinigung molarer Massen im Bereich von 150 g/mol bis 500000 g/mol gebildet ist, pro Kette wenigstens eine reaktive Funktion des nukleophilen und/oder des elektrophilen Typs und ein molekulares und/oder makromolekulares Schaumerzeugungsagens des elektrophilen und/oder nukleophilen Typs aufweist, mit dem das Polymer entsprechend chemisch reagieren kann, und
- das Gemisch in Form zu bringen, indem es während einer Dauer im Bereich von 10 bis 30 Minuten auf einer Temperatur im Bereich von 120 bis 160 °C gehalten wird.

3. Verfahren nach Anspruch 2, **dadurch gekennzeichnet, daß** das Bringen in Form aus einem Strangpressvorgang besteht, wobei der erhaltene Strang anschließend in Teilstücke unterteilt wird.

4. Verfahren nach Anspruch 2, **dadurch gekennzeichnet, daß** das Bringen in Form darin besteht, die zum Erhalten eines Stöpsels erforderliche Menge in einem Formnest anzuordnen und die Form während einer Dauer im Bereich von 10 bis 30 Minuten auf einer Temperatur im Bereich von 120 bis 160 °C zu halten und dann den Stöpsel auszuwerfen.

5. Verfahren nach Anspruch 2, **dadurch gekennzeichnet, daß** das Bindemittel ein Basispolymer aufweist, das durch ein Polyurethan-Präpolymer und durch ein aus Wasser gebildetes Schaumbildungsagens gebildet ist.

6. Verfahren nach Anspruch 5, **dadurch gekennzeichnet, daß** das Bindemittel (2) außerdem ein grenzflächenaktives Agens, insbesondere Silikon, und einen Polymer-Plastifikator wie etwa natürliches oder künstliches Latex umfaßt, wobei die Massenanteile des gesamten Bindemittels jeweils lauten:
- Polyurethan: zwischen 40 und 80 %
- Wasser: zwischen 5 und 15 %
- grenzflächenaktives Agens: zwischen 5 und 15 %
- Polymer-Plastifikator: zwischen 5 und 25 %.

7. Verfahren nach Anspruch 4, **dadurch gekennzeichnet, daß** der Stöpsel nach dem Auswerfen thermisch stabilisiert wird, indem er während einer Dauer im Bereich von 30 bis 90 Minuten auf eine Temperatur im Bereich von 100 bis 150 °C und dann während einer Dauer im Bereich von 48 Stunden bis 7 Tagen auf eine Temperatur im Bereich von 30 bis 90 °C gebracht wird, um geeignete organoleptische Eigenschaften zu erhalten.

8. Verfahren nach einem der Ansprüche 2 bis 7, **dadurch gekennzeichnet, daß** der Korkanteil (1) Partikel mit zwei unterschiedlichen Korngrößen enthält.

9. Verfahren nach Anspruch 8, **dadurch gekennzeichnet, daß** der Korkanteil (1) ungefähr ein Drittel Korkmehl und zwei Drittel Korkkörner umfaßt.

## Claims

1. A stopper of the type comprising an agglomeration of natural cork particles (1) and an organic binder (2), **characterised in that** the binder (2) is in the form of an alveolar structure with open cells.

2. A method of obtaining the stopper according to claim 1, **characterised in that** it comprises:
- mixing a cork part (1) and a binder part (2), with approximately 50% to 70% by weight of cork with respect to the total weight of the stopper, said binder part comprising a polymer formed by an assembly of molar masses of between 150 g/mol and 500,000 g/mol having, per chain, at least one reactive function of the nucleophilic and/or electrophilic type and a foaming agent with a molecule and/or macromolecule of the electrophilic and/or nucleophilic type with which said polymer is able to react chemically respectively, and
- shaping the mixture while maintaining it at a temperature of between 120 and 160°C for a period of between 10 and 30 minutes.

3. A method according to claim 2, **characterised in that** the shaping comprises an extrusion, the extrusion product obtained then being cut up.

4. A method according to claim 2, **characterised in that** the shaping comprises placing in a mould cavity the quantity necessary for obtaining a stopper and raising said mould to a temperature of between 120 and 160°C for a period of between 10 and 30 minutes, and then removing the stopper from the mould.

5. A method according to claim 2, **characterised in that** the binder comprises a base polymer formed from a prepolymer of polyurethane and a foaming agent consisting of water.

6. A method according to claim 5, **characterised in that** said binder (2) also comprises a surfactant, in particular a silicone, and a polymeric plasticiser such as natural or synthetic latex, the percentages by weight of the total binder being respectively:
- polyurethane: between 40% and 80%
- water: between 5% and 15%
- surfactant: between 5% and 15%
- polymeric plasticiser: between 5% and 25%.

7. A method according to claim 4, **characterised in that**, after the stopper is removed from the mould, it is stabilised thermally by taking it to a temperature of between 100 and 150°C for a period of between 30 and 90 minutes, and then to a temperature of between 30 and 90°C for a period of between 48 hours and 7 days, for the purpose of obtaining suitable organoleptic properties.

8. A method according to one of claims 2 to 7, **characterised in that** the cork part (1) comprises particles with two different granulometries.

9. A method according to claim 8, **characterised in that** the cork part (1) comprises approximately one third cork flour to two thirds cork granules.
